# FASCICULE DE BREVET EUROPEEN

(11) **EP 0 197 851 B1**
(45) Date de publication et mention de la délivrance du brevet: **31.05.1989**
(21) Numéro de dépôt: 86400677.0
(22) Date de dépôt: 27.03.1986
(51) Int. Cl.: D02G 3/36, D01H 1/135

(54) **Fil à coudre à deux composants obtenu sur matériel de filature à fibres libérées**
Aus zwei Komponenten bestehender Nähfaden, hergestellt mittels einer Offen-End-Spinnvorrichtung
Two-component sewing thread obtained by an open-end device

(30) Priorité: 29.03.1985 FR 8504829
(43) Date de publication de la demande: 15.10.1986
(73) Titulaire: LES FILATURES DU SARTEL - FELIX WATINE & FILS, Société à Responsabilité limitée dite:, F-59150 Wattrelos (FR)
(72) Inventeur: Lava, Gérard, F-59150 Hem (FR); de Preester, Walter, F-59150 Wattrelos (FR); Wibaux, Benoît, F-59390 Lys-Les-Lannoy (FR); Delaender, Emile, F-59150 Wattrelos (FR)
(74) Mandataire: Bonnetat, Christian

(56) Documents cités:
- DE-A- 2 625 620
- DE-A- 2 952 523
- FR-A- 1 567 718
- US-A- 4 083 173
- MELLIAND TEXTILBERICHTE INTERNATIONAL, vol. 65, no. 1, janvier 1984, pages 13-18, Ludwigsberg, DE; Z. MIKLAS: "Herstellung von Rotorumwindezwirnen und deren Einsatzmöglichkeiten"

## Description

La présente invention concerne un fil textile du type comportant deux composants retordus filé en un seul passage par la technique dite à fibres libérées, ou open-end dont les caractéristiques le rendent apte à être utilisé comme fil à coudre haute performance.

La filature à fibres libérées mettant en oeuvre une turbine ou rotor tournant à grande vitesse est maintenant parfaitement connue et maîtrisée. Les fibres, sous la forme d'une mèche entrante, sont individualisées par l'action d'un briseur et projetées à l'intérieur du rotor; le fil produit acquiert sa torsion grâce à la rotation du rotor. Les progrés apportés par cette nouvelle technique par rapport à la filature à anneaux connaissaient cependant des limites, notamment quant à l'utilisation des fils obtenus, compte-tenu du fait qu'ils étaient obligatoirement des fils un- bout. Récemment un constructeur à modifié son matériel à fibres libérées en vue d'obtenir en une seule opération un fil comportant deux composants retordus. La modification principale consiste à faire passer au travers du rotor en rotation un second composant, pendant que le rotor est lui-même alimenté par des fibres provenant d'une mèche entrante: le fil en formation dans le rotor et le second composant s'enroulent l'un autour de l'autre à chacue tour de rotor. Sur le matériel fourni par le constructeur, la vitesse de sortie du fil produit est légèrement différente de la vitesse d'alimentation du second composant: cette dernière est supérieure de 4 % (quatre pour cent) à la première.

Grâce à l'améloiration apportée par le constructeur et à la possibilité de produire sur ce matérial un fil à deux composants retourdus, on pouvait espérer réaliser dans les conditions habituelles de la filature à fibres libérées un fil apte à être utilisé comme fil à coudre. En fait le fil obtenu ne répond qu'impartaitement aux exigences de l'utilisation en question, et n'atteint pas le niveau de performances nécessaire à un emploi sur toutes les machines et dans les conditions les plus difficiles qu'en attendent les confectionneurs.

L'article "Rotorumwindezwirnen und deren Einsatzmôglichkeiten" paru dans Melliand Textilberichte International, (Janvier 1984, pages 13 à 18) décrit un fil composé obtenu sur matériel de filature à fibres libérées et comprenant deux composants, l'un à base de fibres (SM), le second à base de filaments multi-brins (LM) pouvant avoir une ténacité élevée, la proportion de filament (LM) par rapport à l'ensemble du fil étant inférieure à 50 %. Cependant, ce fil ne paraît pas adapté à une utilisation en tant que fil à coudre.

Or, on à trouvé, et c'est ce qui fait l'objet de l'invention, un fil composé du type à fibres libérées qui possède des performances d'un fil à coudre.

L'invention concerne en premier lieu un fil à coudre à haute performance obtenu sur matériel de filature à fibres libérées, du type comprenant deux composants, l'un à base de fibres, le second à base de filament multibrins haute- tenacité, la proportion de filament par rapport à l'ensemble du fil étant comprise entre trente et cinquante cinq pour cent et caractérisé en ce que le composant fibreux possède une torsion supérieure d'au moins dix pour cent à la torsion habituellement donnée aux fils à fibres libérées.

L'invention concerne étalement un procédé de fabrication d'un fil à coudre à haute performance à partir d'un matériel de filature à fibres libérées, le fil étant du type à deux composants, l'un à base de fibres, le second à base de filament multi-brins haute-ténacité, et dans lequel la vitesse d'alimentation du filament est égale ou au plus supérieure de trois pour cent à la vitesse d'appel du fil retors lui-même et le procédé est caractérisé en ce que la vitesse de rotation du rotor est réglée de façon à produire une torsion du composant fibreux supérieure d'au moins 10 % à la torsion habituellement donnée aux fils à fibres libérées.

En ce qui concerne la torsion, il est usuel d'appliquer en filature à fibres libérées un coefficient de torsion a de 115, pour une finesse de fibres de polyester de 1,3 dtex. Dans le fil de l'invention, ce coefficient pour la même finesse de fibres sera de l'ordre ou supérieur à 130 pour le filé de fibres constituant le premier composant.

Grâce à l'ensemble des caractéristiques précitées, le fil est apte à être utilisé comme fil à coudre. Sa résistance dynamométrique, son allongement à la rupture, son allongement/récupération, sa stabilité dimensionnelle sont compatibles avec les exigences recherchées. Qui plus est, et de manière tout-à-fait remarquable, les deux composants du fil se comportent vis-à-vis de la rupture comme un élément unitaire; leur résistance individuelle s'additionne et l'on observe une rupture unique et non en deux temps, d'abord celle du composant fibreux moins résistant puis celle du composant filamentaire après allongement de celui-ci. Ceci est d'autant plus remarquable que, dans les fils à coudre usuels composés d'une âme filamentaire et d'une couverture en fibres, c'est la filament qui donne au fil à coudre la plus grande partie de sa résistance et c'est pourquoi un tel fil comporte une proportion importante de filament multi- brins, par exemple 60 % (soixante pour cent).

Par ailleurs, sur le matériel de filature à fibres libérées modifié par le constructeur pour obtenir un fil à deux composants retordus, la torsion du composant fibreux est une torsion Z et la torsion des deux composants entre eux est également une torsion Z. Or, en matière de fil à coudre traditionnel, composé de deux composants retordus, il est admis que la torsion du retors doit obligatoirement être inverse de la torsion des composants unitaires. Il est donc d'autant plus surprenant que le fil selon l'invention possède malgré cette particularité toutes les caractéristiques d'un fil à coudre haute performance.

L'invention sera mieux comprise à la lecture de la description qui va être faite d'un fil composé et du procédé defabrication dudit fil, et du dessin annexé dans lequel:
la figure 1 est une photo d'un fil composé selon l'invention,
la figure 2 est une coupe schématique partielle d'une installation de filature à fibres libérées pour fils à deux composants retordus.

Le fil composé 1 selon l'invention est composé d'une part de fibres et d'un filament multi-brins haute-ténacité 3. La photo (figurel) est un agrandissement x 35 d'une partie d'un fil de ce type; on y voit très distinctement les deux composants qui sont retordus l'un sur l'autre. Les brins unitaires du filament 3 sont quasiment parallèles entre eux, le filament pouvant cependant présenter à l'origine une torsion. Les fibres 2, quant à elles, ont une torsion qui leur donne leur cohésion et qui provient du mode de production par la rotation du rotor. Le filament multi-brins haute ténacité 3 est à base de polyester, sa ténacité est de 68 mN/dtex; dans l'exemple décrit il s'agit d'un filament de 220 dtex. Les fibres 2 sont également de fibres de polyester, d'une finesse de 1,3 dtex. Le filé de fibres 2 a une torsion de 700 tours au mètre, ce qui correspond à un coefficient de torsion a de 140.

Le fil 1 est obtenu sur l'installation de filature à fibres libérées qui comprend d'une part la partie de traitement des fibres 2 et d'autre part la partie d'assemblage du filament 3 avec le composant fibreux 4 produit par le rotor 5. Dans la partie de traitement des fibres, la mèche entrante 6, faisant 3100 tex, est alimentée par le rouleau délivreur 7 et l'organe presseur 8, les fibres 2 sont prélevées de la mèche 6 par le briseur 9 et projetées dans la gorge 10 du rotor 5, qui tourne à une vitesse de 40.000 tours par minute. Le filament haute-ténacité 3 est alimenté par deux cylindres délivreurs 11 tournant à une vitesse V' puis, introduit dans le rotor 5 grâce à un canal 12 qui débouche dans l'axe du rotor à proximité immédiate de la buse d'extraction du filé produit par les fibres 2 projetées dans la gorge 10. Les rouleaux délivreurs de sortie 13 du fil 1 extraient, à une vitesse V, un fil 1 composé des deux composants, fibreux 2 et filamentaires 3, tordus ensemble sous l'action du déplacement du composant fibreux 4 à l'intérieur du rotor 5 autour du composant filamentaire 3. La vitesse d'alimentation du filament est supérieure de 2 % (deux pour cent) à la vitesse V de sortie du fil retors 1. Le fil 1 obtenu à un titre de 62,2 tex qui se répartit à raison de 39,8 tex en fibres 2 et de 22 tex en filament; ce qui correspond à une proportion de 64 % de fibres et 36 % de filament.

Le fil 1, après avoir subi un traitement de finition (ensimage) pour l'usage du fil à coudre, à été testé avec succès sur des machines à coudre très diverses représentant l'ensemble des opérations rencontrées en confection. Sa machinabilité est donc tout-à-fait satisfaisante de même que le comportement à l'usage de l'article cousu avec un tel fil, tant au lavage à sec qu'au mouillé.

Bien sûr l'invention n'est pas limitée à l'exemple décrit ci-dessus. On pourra en particulier faire varier la matière entrant dans les composants, fibreux et filamentaires, de même que leur finesse, tout en respectant les proportions de chaque composant et la torsion du composant fibreux, caractéristiques de l'invention. Par ailleurs, même si le fil de l'invention est spécialement adapté à l'usage fil à coudre grâce à ses caractéristiques particulières, son utilisation n'est pas limitée à ce domaine précis.

L'invention concerne également un procédé de fabrication du fil décrit précédement et apte à être utilisé comme fil à coudre, ledit fil étant produit à partir d'un matériel de filature à fibres libérées, et étant du.type à deux composants, l'un à base de fibres (2), le second à base de filament multi-brins haute-ténacité (3), et le procédé est caractérisé en ce que la vitesse d'alimentation du filament (3) est égale ou au plus supérieure de trois pour cent à la vitesse d'appel du fil retors (1) lui-même, et en ce que la vitesse de rotation du rotor est réglée de façon à produire une torsion du composant fibreux supérieure d'au moins 10 % à la torsion habituellement donnée aux fils à fibres libérées.

De préférence, la vitesse de rotation du rotor est ajustée de façon que le coefficient de torsion a du composant fibreux soit supérieure à 130.

## Revendications

1. Fil à coudre (1) à haute performance obtenu sur matériel de filature à fibres libérées, du type comprenant deux composants, l'un à base de fibres (2), le second à base de filament multi- brins haute-ténacité (3), la proportion de filament par rapport à l'ensemble du fil étant comprise entre trente et cinquante cinq pour cent et,
caractérisé en ce que le composant fibreux (2) possède une torsion supérieure d'au moins dix pour cent à la torsion habituellement donnée aux fils à fibres libérées.

2. Fil selon la revendication 1,
caractérisé en ce que le coefficient de torsion a du composant fibreux (2) est supérieur à 130.

3. Fil selon l'une des revendications 1 et 2,
caractérisé en ce que les fibres (2) et le filament (3) sont en polyester.

4. Fil selon l'une des revendications 1 à 3,
caractérisé en ce que le composant fibreux (2) possède une torsion Z et en ce que les deux composants sont retordus ensemble selon une torsion Z.

5. Procédé de fabrication d'un fil à coudre à haute performance, à partir d'un matériel de filature à fibres libérées, le fil étant du type a deux composants, l'un à base de fibres (2), le second à base de filament multi-brins haute-ténacité (3), et dans lequel la vitesse d'alimentation du filament (3) est égale ou au plus supérieure de trois pourcent à la vitesse d'appel du fil retors (1) lui-même et le procédé est caractérisé en ce que la vitesse de rotation du rotor est réglée de façon à produire une torsion du composant fibreux supérieure d'au moins 10 % à la torsion habituellement donnée aux fils à fibres liberées.

6. Procédé selon la revendication 5, caractérisé en ce que la vitesse de rotation du rotor est ajustée de façon que le coefficient de torsion du composant fibreux soit supérieure à 130.

## Claims

1. High-performance sewing thread (1) obtained by an open-end device of the type comprising two components one based on fibers (2), the second based on high-tenacity multi-strand filament (3), the proportion of filament with respect to the whole of the thread being included between thirty and fifty five per cent and
characterized in that the fibrous component (2) presents a twist greater by at least ten per cent than the twist usually given to open-end threads.

2. Thread according to Claim 1,
characterized in that the coefficient of twist a of the fibrous component (2) is greater than 130.

3. Thread according to one of Claims 1 and 2,
characterized in that the fibers (2) and the filament (3) are made of polyester.

4. Thread according to one of Claims 1 to 3,
characterized in that the fibrous component (2) presents a Z twist and in that the two components are twisted together in a Z twist.

5. Process for manufacturing a high-performance sewing thread from an open-end device, the thread being of the type with two components, one based on fibers (2), the second based on high-tenacity multi-strand filament (3), and in which the speed of supply of the filament (3) is equal to or at the most greater by three per cent than the intake speed of the plied thread (1) itself and the process is characterized in that the speed of rotation of the rotor is adjusted so as to produce a twist of the fibrous component greater by at least 10 % than the twist usually given to the open-end threads.

6. Process according to Claim 5,
characterized in that the speed of rotation of the rotor is adjusted so that the coefficient of twist of the fibrous component is greater than 130.

## Patentansprüche

1. Nähfaden (1) mit hoher Leistung, der mit Offenend-Spinnmaterial des Zwei-Komponenten-Typs erhalten wurde, wobei die Basis der einen Komponente Fasern (2) sind und die Basis der zweiten Komponente eine hochfeste Multifil-Endlosfaser (3) ist und der Anteil der Endlosfaser bezogen auf den gesamten Nähfaden zwischen dreißig und fünfundfünfzig Prozent liegt, dadurch gekennzeichnet, daß die Faserkomponente (2) eine Drehung aufweist, die um mindestens zehn prozent größer ist als die Drehung, die Fäden mit offenend-gesponnenen Fasern gewöhnlich erteilt wird.

2. Nähfaden nach Anspruch 1,
dadurch gekennzeichnet, daß der Drehungskoeffizient a der Faserkomponente (2) größer als 130 ist.

3. Nähfaden nach einem der Ansprüche 1 und 2, dadurch gekennzeichnet, daß die Fasern (2) und die Endlosfaser (3) aus Polyester bestehen.

4. Nähfaden nach einem der Ansprüche 7 bis 3, dadurch gekennzeichnet, daß die Faserkomponente (2) eine Drehung Z aufweist und daß die zwei Komponenten gemeinsam mit einer Drehung Z gezwirnt sind.

5. Verfahren zur Herstellung eines Nähfadens mit hoher Leistung aus einem Offenend-Spinnmaterial, wobei der Nähfaden zum ZweiKomponenten-Typ gehört, von denen die eine Komponente als Basis Fasern (2), und die zweite Komponente als Basis eine hochfeste Multifil-Endlosfaser (3) hat und wobei die Zuführungsgeschwindigkeit der Endlosfaser (3) gleich oder um höchstens drei Prozent größer als die Abzugsgeschwindigkeit des gezwirnten Fadens (7) selbst ist, dadurch gekennzeichnet, daß die Umdrehungsgeschwindigkeit des Rotors so geregelt wird, daß eine Drehung der Faserkomponente erzeugt wird, die um mindestens 70 % größer ist als die den Fäden mit offenend-gesponnenen Fasern üblicherweise erteilte Drehung.

6. Verfahren nach Anspruch 5,
dadurch gekennzeichnet, daß die Umdrehungsgeschwindigkeit des Rotors so eingestellt wird, daß der Drehungskoeffizient der Faserkomponente größer als 130 ist.
